# EUROPÄISCHE PATENTSCHRIFT

(11) **EP 0 885 999 B1**
(45) Veröffentlichungstag und Bekanntmachung des Hinweises auf die Patenterteilung: **27.07.2005**
(21) Anmeldenummer: 98810524.3
(22) Anmeldetag: 09.06.1998
(51) Int. Cl.: D06P 5/00, D06P 1/382, D06P 1/46, D06P 1/52, D06P 1/651, C09B 62/04, C09D 11/00

(54) **Verfahren zum Bedrucken von textilen Fasermaterialien nach dem Tintenstrahldruck-Verfahren**
Process for ink jet printing textile materials
Procédé d'impression de matériaux textiles par jet d'encre

(30) Priorität: 17.06.1997 CH 147497
(43) Veröffentlichungstag der Anmeldung: 23.12.1998
(73) Patentinhaber: Ciba Specialty Chemicals Holding Inc., 4057 Basel (CH)
(72) Erfinder: Mheidle, Mickael, 68390 Sausheim (FR); Lacroix, Roger, 68300 Village-Neuf (FR); Scheibli, Peter, 4103 Bottmingen (CH)

(56) Entgegenhaltungen:
- EP-A- 0 666 362
- GB-A- 2 252 335
- US-A- 4 849 770
- US-A- 4 969 951
- US-A- 5 542 972
- DATABASE WPI Section Ch, Week 198544 Derwent Publications Ltd., London, GB; Class A60, AN 1985-273488 XP002124482 & JP 60 185886 A (CANON KK), 21. September 1985 (1985-09-21)

## Beschreibung

Die vorliegende Erfindung betrifft ein Verfahren zum Bedrucken von textilen Fasermaterialien mit Reaktivfarbstoffen nach dem Tintenstrahldruck-Verfahren (für Jet- und Ink-Jet-Verfahren) sowie entsprechende Drucktinten.

Tintenstrahldruck-Verfahren werden bereits seit einigen Jahren in der Textilindustrie angewendet. Diese Verfahren ermöglichen es, auf die sonst übliche Herstellung einer Druckschablone zu verzichten, so dass erhebliche Kosten- und Zeiteinsparungen erzielt werden können. Insbesondere bei der Herstellung von Mustervorlagen kann innerhalb deutlich geringerer Zeit auf veränderte Bedürfnisse reagiert werden.

Entsprechende Tintenstrahldruck-Verfahren sollten insbesondere optimale anwendungstechnische Eigenschaften aufweisen. Zu erwähnen seien in diesem Zusammenhang Eigenschaften wie die Viskosität, Stabilität, Oberflächenspannung und Leitfähigkeit der verwendeten Tinten. Femer werden erhöhte Anforderungen an die Qualität der erhaltenen Drucke gestellt, wie z.B. bezüglich Farbstärke, Faser-Farbstoff-Bindungsstabilität sowie Nassechtheitseigenschaften. Von den bekannten Verfahren werden diese Anforderungen nicht in allen Eigenschaften erfüllt, so dass weiterhin ein Bedarf nach neuen Verfahren für den textilen Tintenstrahldruck besteht.

Gegenstand der Erfindung ist ein Verfahren zum Bedrucken von textilen Fasermaterialien nach dem Tintenstrahldruck-Verfahren, welches dadurch gekennzeichnet ist, dass man diese Fasermaterialien mit einer wässrigen Tinte bedruckt, welche
a) mindestens einen Reaktivfarbstoff der Formeln und worin CuPhC ein Kupferphthalocyaninrest ist, und
b) 1,2-Propylenglykol, N-Methyl-2-pyrrolidon, Alginat oder einen wasserlöslichen, nichtionogenen Celluloseäther
enthält,
mit der Massgabe, dass, falls die verwendete Tinte einen Reaktivfarbstoff der Formel (1a) enthält, dieser in der Tinte zusammen mit N-Methyl-2-pyrrolidon, Alginat oder einen wasserlöslichen, nichtionogenen Celluloseäther enthalten ist.

Bevorzugt verwendet man eine Tinte, welche mindestens einen Reaktivfarbstoff der Formeln (1a) bis (1h), insbesondere der Formeln (1a) bis (1g) enthält. Besonders bevorzugt verwendet man eine Tinte, welche mindestens einen Reaktivfarbstoff der Formeln (1b) bis (1j), insbesondere der Formeln (1b) bis (1h) und vorzugsweise der Formeln (1b) bis (1g) enthält.

In den Reaktivfarbstoffen der Formel (1e) ist die alternativ eingezeichnete Sulfogruppe vorzugsweise nicht enthalten.

Den Reaktivfarbstoff der Formel (1j) verwendet man bevorzugt in Mischung mit einem Reaktivfarbstoff der Formel (1i).

Die Reaktivfarbstoffe der Formeln (1a) bis (1j) sind bekannt oder können in Analogie zu bekannten Verbindungen erhalten werden, wie z.B. durch übliche Diazotierungs-, Kupplungs- und Kondensationsreaktionen.

Die in den Tinten verwendeten Reaktivfarbstoffe der Formeln (1a) bis (1j) sollten vorzugsweise salzarm sein, d.h. einen Gesamtgehalt an Salzen von weniger als 0,5 Gew.-%, bezogen auf das Gewicht der Farbstoffe, enthalten. Reaktivfarbstoffe, die, bedingt durch ihre Herstellung und/oder die nachträgliche Zugabe von Coupagemitteln grössere Salzgehalte aufweisen, können z.B. durch Membrantrennverfahren, wie Ultrafiltration, Umkehrosmose oder Dialyse, entsalzt werden.

Vorzugsweise enthalten die Tinten als Farbstoffe ausschliesslich solche der obigen Formeln (1a) bis (1j).

Die Tinten enthalten bevorzugt einen Gesamtgehalt an Reaktivfarbstoffen der obigen Formeln (1a) bis (1j) von 5 bis 35 Gew.-%, insbesondere 10 bis 35 Gew.-% und vorzugsweise 10 bis 20 Gew.-%, bezogen auf das Gesamtgewicht der Tinte.

Der Gehalt an N-Methyl-2-pyrrolidon oder 1,2-Propylenglykol in der Tinte ist üblicherweise 5 bis 30 Gew.-%, insbesondere 5 bis 20 Gew.-% und vorzugsweise 10 bis 20 Gew.-%, bezogen auf das Gesamtgewicht der Tinte.

Bevorzugt enthalten die Tinten 1,2-Propylenglykol, üblicherweise in einer Menge von 5 bis 30 Gew.-%, insbesondere 5 bis 20 Gew.-% und vorzugsweise 10 bis 20 Gew.-%, bezogen auf das Gesamtgewicht der Tinte.

Gemäss einer weiteren bevorzugten Ausführungsform enthalten die Tinten N-Methyl-2-pyrrolidon, üblicherweise in einer Menge von 5 bis 30 Gew.-%, insbesondere 5 bis 20 Gew.-% und vorzugsweise 10 bis 20 Gew.-%, bezogen auf das Gesamtgewicht der Tinte.

Als wasserlösliche, nichtionogene Celluloseäther kommen z.B. Methyl-, Aethyl-, Hydroxyäthyl-, Methylhydroxyäthyl-, Hydroxypropyl- oder Hydroxypropylmethylcellulose in Betracht. Bevorzugt sind Methylcellulose oder insbesondere Hydroxyäthylcellulose. Als Alginate kommen insbesondere Alkalialginate und vorzugsweise Natriumalginat in Betracht. Die Celluloseäther sowie die Algnate werden in der Tinte üblicherweise in einer Menge von 0,01 bis 2 Gew.-%, insbesondere 0,01 bis 1 Gew.-% und vorzugsweise 0,01 bis 0,5 Gew.-%, bezogen auf das Gesamtgewicht der Tinte, verwendet. Sowohl die wasserlöslichen, nichtionogenen Celluloseäther als auch die Alginate werden als sogenannte Verdicker verwendet und erlauben die Einstellung einer bestimmten Viskosität der Tinte.

Eine bevorzugte Ausführungsform der vorliegenden Erfindung ist dadurch gekennzeichnet, dass die Tinten ein Alginat, üblicherweise in einer Menge von 0,01 bis 2 Gew.-%, insbesondere 0,01 bis 1 Gew.-% und vorzugsweise 0,01 bis 0,5 Gew.-%, bezogen auf das Gesamtgewicht der Tinte, enthalten.

Gemäss einer weiteren bevorzugten Ausführungsform enthalten die Tinten einen wasserlöslichen, nichtionogenen Celluloseäther, üblicherweise in einer Menge von 0,01 bis 2 Gew.-%, insbesondere 0,01 bis 1 Gew.-% und vorzugsweise 0,01 bis 0,5 Gew.-%, bezogen auf das Gesamtgewicht der Tinte.

Von besonderem Interesse sind für das erfindungsgemässe Verfahren Tinten, welche 1,2-Propylenglykol oder N-Methyl-2-pyrrolidon zusammen mit einem Alginat oder einem wasserlöslichen, nichtionogenen Celluloseäther enthalten. Als zu verwendende Mengen kommen hierbei z.B. jeweils die oben genannten in Betracht.

Ferner können die Tinten Puffersubstanzen enthalten, wie z.B. Borax, Borat oder Citrat. Als Beispiele seien Borax, Natriumborat, Natriumtetraborat sowie Natriumcitrat genannt. Sie werden insbesondere in Mengen von 0,1 bis 3 Gew.-%, vorzugsweise 0,1 bis 1 Gew.-%, bezogen auf das Gesamtgewicht der Tinte, verwendet, um einen pH-Wert von z.B. 4 bis 9, insbesondere 5 bis 8,5, einzustellen.

Bevorzugt sind für das erfindungsgemässe Verfahren solche Tinten, welche eine Viskosität von 1 bis 40 mPa·s, insbesondere 1 bis 20 mPa·s und vorzugsweise 1 bis 10 mPa·s aufweisen.

Weiterhin können die Tinten noch übliche Zusätze, wie z.B. schaumdämpfende Mittel oder insbesondere das Pilz- und/oder Bakterienwachstum hemmende Stoffe, enthalten. Diese werden üblicherweise in Mengen von 0,01 bis 1 Gew.-%, bezogen auf das Gesamtgewicht der Tinte, verwendet.

Von Interesse sind femer Tinten, welche keinThioglykol enthalten.

Die Tinten können in üblicher Weise durch Mischen der einzelnen Bestandteile in der gewünschten Menge Wasser hergestellt werden.

Das erfindungsgemässe Verfahren zum Bedrucken von textilen Fasermaterialien kann mit an und für sich bekannten für den textilen Druck geeigneten Tintenstrahldruckern ausgeführt werden.

Im Falle des Tntenstrahldruck-Verfahrens werden einzelne Tropfen der Tinte kontrolliert aus einer Düse auf ein Substrat gespritzt. Ueberwiegend werden hierzu die kontinuierliche Ink-Jet-Methode sowie die Drop on demand-Methode verwendet. Im Falle der kontinuierlichen Ink-Jet-Methode werden die Tropfen kontinuierlich erzeugt, wobei nicht für den Druck benötigte Tropfen in einen Auffangbehälter abgeleitet und rezykliert werden. Im Falle der Drop on demand-Methode hingegen werden Tropfen nach Wunsch erzeugt und gedruckt; d.h. es werden nur dann Tropfen erzeugt, wenn dies für den Druck erforderlich ist. Die Erzeugung der Tropfen kann z.B. mittels eines Piezo-Inkjet-Kopfes oder mittels thermischer Energie (Bubble Jet) erfolgen. Bevorzugt ist für das erfindungsgemässe Verfahren der Druck nach der kontinuierlichen Ink-Jet-Methode.

Als textile Fasermaterialien kommen insbesondere hydroxylgruppenhaltige Fasermaterialien in Betracht. Bevorzugt sind cellulosehaltige Fasermaterialien, die ganz oder teilweise aus Cellulose bestehen. Beispiele sind natürliche Fasermaterialien wie Baumwolle, Leinen oder Hanf und regenerierte Fasermaterialien wie z.B. Viskose sowie Lyocell. Besonders bevorzugt sind hierbei Viskose oder vorzugsweise Baumwolle. Die genannten Fasermaterialien liegen vorzugsweise als flächige textile Gewebe, Gewirke oder Bahnen vor.

Gemäss einer bevorzugten Ausführungsform der vorliegenden Erfindung erfolgt vor dem Bedrucken eine Vorbehandlung des Fasermaterials, worin man das zu bedruckende Fasermaterial zuerst mit einer wässrigen alkalischen Flotte behandelt und das behandelte Fasermaterial gegebenenfalls trocknet.

Die wässrige alkalische Flotte enthält mindestens eine der üblichen Basen, welche in konventionellen Reaktivdruckverfahren zur Fixierung der Reaktivfarbstoffe eingesetzt werden. Die Base wird z.B. in einer Menge von 10 bis 100 g/l Flotte, vorzugsweise 10 bis 50 g/l Flotte, eingesetzt. Als Base kommen beispielsweise Natriumcarbonat, Natriumhydroxid, Dinatriumphosphat, Trinatriumphosphat, Natriumacetat, Natriumpropionat, Natriumhydrogencarbonat, wässriges Ammoniak oder Alkalispender, wie z.B. Natriumchloracetat oder Natriumformiat in Betracht. Vorzugsweise wird Natriumhydrogencarbonat, Natriumcarbonat oder eine Mischung aus Wasserglas und Natriumcarbonat verwendet. Der pH-Wert der alkalischen Flotte beträgt in der Regel 7,5 bis 13,5, vorzugsweise 8,5 bis 12,5. Die wässrige alkalische Flotte kann ausser den Basen weitere Zusätze, z.B. Hydrotropiermittel, enthalten. Als Hydrotropiermittel wird bevorzugt Harnstoff verwendet, der z.B. in einer Menge von 25 bis 200 g/l Flotte, vorzugsweise 50 bis 150 g/l Flotte eingesetzt wird. Vorzugsweise wird das Fasermaterial nach der obigen Vorbehandlung getrocknet.

Nach dem Bedrucken wird das Fasermaterial vorteilhafterweise getrocknet, vorzugsweise bei Temperaturen bis 150°C, insbesondere 80 bis 120°C, und anschliessend einem Hitzebehandlungsprozess unterworfen, um den Druck zu vervollständigen, bzw. den Farbstoff zu fixieren.

Die Hitzebehandlung kann z.B. durch ein Warmverweilverfahren, einen Thermosolierprozess oder vorzugsweise durch ein Dämpfverfahren durchgeführt werden.

Beim Dämpfverfahren wird das bedruckte Fasermaterial z.B. einer Behandlung in einem Dämpfer mit gegebenenfalls überhitztem Dampf, zweckmässigerweise bei einer Temperatur von 95 bis 180° C, vorteilhafterweise im Sattdampf, unterzogen.

Im Anschluss wird das bedruckte Fasermaterial in der Regel in üblicher Weise mit Wasser ausgewaschen um nichtfixierten Farbstoff zu entfernen.

Einen weiteren Gegenstand der vorliegenden Erfindung stellen wässrige Drucktinten für das Tintenstrahldruck-Verfahren dar, welche dadurch gekennzeichnet sind, dass sie
a) 5 bis 35 Gew.-% mindestens eines Reaktivfarbstoffes der obigen Formeln (1a) bis (1j) und
b) 0,01 bis 2 Gew.-% eines Alginats
enthalten.

Gegenstand der vorliegenden Erfindung sind femer wässrige Drucktinten für das Tintenstrahldruck-Verfahren, welche dadurch gekennzeichnet sind, dass sie
a) 5 bis 35 Gew.-% mindestens eines Reaktivfarbstoffes der obigen Formeln (1a) bis (1j),
b) 0,01 bis 2 Gew.-% eines Alginats oder eines wasserlöslichen, nichtionogenen Celluloseäthers, und
c) 5 bis 30 Gew.-% 1,2-Propylenglykol oder N-Methyl-2-pyrrolidon
enthalten.

Für die Drucktinten gelten hierbei die weiter oben angegebenen Bevorzugungen.

Die nach den erfindungsgemässen Verfahren erhältlichen Drucke weisen gute Allgemeinechtheiten auf; sie besitzen z.B. eine hohe Faser-Farbstoff-Bindungsstabilität sowohl im sauren als auch im alkalischen Bereich, eine gute Lichtechtheit, gute Nassechtheiten, wie Wasch-, Wasser-, Seewasser-, Überfärbe-und Schweissechtheit, eine gute Chlorechtheit, Reibechtheit, Bügelechtheit und Plissierechtheit sowie scharfe Konturen und eine hohe Farbstärke. Die verwendeten Drucktinten zeichnen sich durch gute Stabilität und gute Viskositätseigenschaften aus.

Die nachfolgenden Beispiele dienen zur Erläuterung der Erfindung. Die Temperaturen sind in Celsiusgraden angegeben, Teile sind Gewichtsteile, die Prozentangaben beziehen sich auf Gewichtsprozente, sofern nicht anders vermerkt. Gewichtsteile stehen zu Volumenteilen im Verhältnis von Kilogramm zu Liter.

### Beispiel 1:

a) Mercerisiertes Baumwoll-Satin wird mit einer Flotte, enthaltend 30 g/l Natriumcarbonat, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel
   - 15 Gew.-% N-Methyl-2-pyrrolidon und
   - 70 Gew.-% Wasser
   mit einem Drop-on-Demand Inkjet-Kopf (Bubble Jet) aufgedruckt. Der Druck wird vollständig getrocknet und 8 Minuten bei 102°C im Sattdampf fixiert, kalt gespült, kochend ausgewaschen, nochmals gespült und getrocknet. Man erhält einen gelben Druck mit sehr guten Waschechtheiten.

### Beispiel 2:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel
   - 15 Gew.-% 1,2-Propylenglykol und
   - 70 Gew.-% Wasser
   mit einem Drop-on-Demand Inkjet-Kopf (Bubble Jet) aufgedruckt. Der Druck wird vollständig getrocknet und 8 Minuten bei 102°C im Sattdampf fixiert, kalt gespült, kochend ausgewaschen, nochmals gespült und getrocknet. Man erhält einen roten Druck mit sehr guten Waschechtheiten.

### Beispiel 3:

a) Laugiertes Viskose-Gewebe wird mit einer Flotte, enthaltend 30 g/l Natriumcarbonat und 100 g/l Harnstoff, foulardiert (Flottenaufnahme 70%) und getrocknet.
b) Auf das gemäss Schritt a) vorbehandelte laugierte Viskose-Gewebe wird eine wässrige Tinte, enthaltend
   - 15 Gew.-% des Reaktivfarbstoffs der Formel
   - 15 Gew.-% 1,2-Propylenglykol und
   - 70 Gew.-% Wasser
   mit einem Drop-on-Demand Inkjet-Kopf (Bubble Jet) aufgedruckt. Der Druck wird vollständig getrocknet und 8 Minuten bei 102°C im Sattdampf fixiert, kalt gespült, kochend ausgewaschen, nochmals gespült und getrocknet. Man erhält einen orangen Druck mit sehr guten Waschechtheiten.

### Beispiel 4:

a) Laugiertes Viskose-Gewebe wird mit einer Flotte, enthaltend 30 g/l Natriumcarbonat und 150 g/l Harnstoff, foulardiert (Flottenaufnahme 70%) und getrocknet.
b) Auf das gemäss Schritt a) vorbehandelte laugierte Viskose-Gewebe wird eine wässrige Tinte, enthaltend
   - 15 Gew.-% des Reaktivfarbstoffs der Formel
   - 15 Gew.-% 1,2-Propylenglykol und
   - 70 Gew.-% Wasser
   mit einem Drop-on-Demand Inkjet-Kopf (Bubble Jet) aufgedruckt. Der Druck wird vollständig getrocknet und 8 Minuten bei 102°C im Sattdampf fixiert, kalt gespült, kochend ausgewaschen, nochmals gespült und getrocknet. Man erhält einen gelben Druck mit sehr guten Waschechtheiten.

### Beispiel 5:

a) Mercerisiertes Baumwoll-Satin wird mit einer Flotte, enthaltend 30 g/l Natriumcarbonat, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel
   - 15 Gew.-% 1,2-Propylenglykol und
   - 70 Gew.-% Wasser
   mit einem Drop-on-Demand Inkjet-Kopf (Bubble Jet) aufgedruckt. Der Druck wird vollständig getrocknet und 8 Minuten bei 102°C im Sattdampf fixiert, kalt gespült, kochend ausgewaschen, nochmals gespült und getrocknet. Man erhält einen roten Druck mit sehr guten Waschechtheiten.

### Beispiel 6:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel
   - 15 Gew.-% 1,2-Propylenglykol und
   - 70 Gew.-% Wasser
   mit einem Drop-on-Demand Inkjet-Kopf (Bubble Jet) aufgedruckt. Der Druck wird vollständig getrocknet und 8 Minuten bei 102°C im Sattdampf fixiert, kalt gespült, kochend ausgewaschen, nochmals gespült und getrocknet. Man erhält einen blauen Druck mit sehr guten Waschechtheiten.

### Beispiel 7:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel
   - 15 Gew.-% 1,2-Propylenglykol und
   - 70 Gew.-% Wasser
   mit einem Drop-on-Demand Inkjet-Kopf (Bubble Jet) aufgedruckt. Der Druck wird vollständig getrocknet und 8 Minuten bei 102°C im Sattdampf fixiert, kalt gespült, kochend ausgewaschen, nochmals gespült und getrocknet. Man erhält einen blauen Druck mit sehr guten Waschechtheiten.

### Beispiel 8:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel
   - 15 Gew.-% 1,2-Propylenglykol und
   - 70 Gew.-% Wasser
   mit einem Drop-on-Demand Inkjet-Kopf (Bubble Jet) aufgedruckt. Der Druck wird vollständig getrocknet und 8 Minuten bei 102°C im Sattdampf fixiert, kalt gespült, kochend ausgewaschen, nochmals gespült und getrocknet. Man erhält einen türkisfarbenen Druck mit sehr guten Waschechtheiten.

### Beispiel 9:

a) Mercerisiertes Baumwoll-Satin wird mit einer Flotte, enthaltend 30 g/l Natriumcarbonat, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel
   - 15 Gew.-% 1,2-Propylenglykol und
   - 70 Gew.-% Wasser
   mit einem Drop-on-Demand Inkjet-Kopf (Bubble Jet) aufgedruckt. Der Druck wird vollständig getrocknet und 8 Minuten bei 102°C im Sattdampf fixiert, kalt gespült, kochend ausgewaschen, nochmals gespült und getrocknet. Man erhält einen schwarzen Druck mit sehr guten Waschechtheiten.

### Beispiel 10:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% einer Mischung im Gewichtsverhältnis von 1:1 des Reaktivfarbstoffs der Formel (109) mit dem Reaktivfarbstoff der Formel
   - 15 Gew.-% 1,2-Propylenglykol und
   - 70 Gew.-% Wasser
   mit einem Drop-on-Demand Inkjet-Kopf (Bubble Jet) aufgedruckt. Der Druck wird vollständig getrocknet und 8 Minuten bei 102°C im Sattdampf fixiert, kalt gespült, kochend ausgewaschen, nochmals gespült und getrocknet. Man erhält einen schwarzen Druck mit sehr guten Waschechtheiten.

### Beispiele 11 bis 19:

Verfährt man wie in einem der Beispiele 2 bis 10 angegeben, verwendet jedoch anstelle von 15 Gew.-% 1,2-Propylenglykol 15 Gew.-% N-Methyl-2-pyrrolidon, so erhält man analoge Drucke mit guten Waschechtheiten.

### Beispiel 20:

a) Mercerisiertes Baumwoll-Satin wird mit einer Flotte, enthaltend 30 g/l Natriumcarbonat, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel (101),
   - 15 Gew.-% 1,2-Propylenglykol,
   - 0,3 Gew.-% Hydroxyaethylcellulose und
   - 69,7 Gew.-% Wasser
   mit einem Drop-on-Demand Piezo-lnkjet-Kopf aufgedruckt. Der Druck wird vollständig getrocknet und 8 Minuten bei 102°C im Sattdampf fixiert, kalt gespült, kochend ausgewaschen, nochmals gespült und getrocknet. Man erhält einen gelben Druck mit sehr guten Waschechtheiten.

### Beispiel 21:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel (102),
   - 0,3 Gew.-% Hydroxyaethylcellulose und
   - 84,7 Gew.-% Wasser
   mit einem Continuous Flow Inkjet-Kopf aufgedruckt. Der Druck wird vollständig getrocknet und 8 Minuten bei 102°C im Sattdampf fixiert, kalt gespült, kochend ausgewaschen, nochmals gespült und getrocknet. Man erhält einen roten Druck mit sehr guten Waschechtheiten.

### Beispiel 22:

a) Laugiertes Viskose-Gewebe wird mit einer Flotte, enthaltend 30 g/l Natriumcarbonat und 100 g/l Harnstoff, foulardiert (Flottenaufnahme 70%) und getrocknet.
b) Auf das gemäss Schritt a) vorbehandelte laugierte Viskose-Gewebe wird eine wässrige Tinte, enthaltend
   - 15 Gew.-% des Reaktivfarbstoffs der Formel (103),
   - 0,3 Gew.-% Hydroxyaethylcellulose und
   - 84,7 Gew.-% Wasser
   mit einem Continuous Flow Inkjet-Kopf aufgedruckt. Der Druck wird vollständig getrocknet und 8 Minuten bei 102°C im Sattdampf fixiert, kalt gespült, kochend ausgewaschen, nochmals gespült und getrocknet. Man erhält einen orangen Druck mit sehr guten Waschechtheiten.

### Beispiel 23:

a) Laugiertes Viskose-Gewebe wird mit einer Flotte, enthaltend 30 g/l Natriumcarbonat und 150 g/l Harnstoff, foulardiert (Flottenaufnahme 70%) und getrocknet.
b) Auf das gemäss Schritt a) vorbehandelte laugierte Viskose-Gewebe wird eine wässrige Tinte, enthaltend
   - 15 Gew.-% des Reaktivfarbstoffs der Formel (104),
   - 0,3 Gew.-% Hydroxyaethylcellulose und
   - 84,7 Gew.-% Wasser
   mit einem Continuous Flow Inkjet-Kopf aufgedruckt. Der Druck wird vollständig getrocknet und 8 Minuten bei 102°C im Sattdampf fixiert, kalt gespült, kochend ausgewaschen, nochmals gespült und getrocknet. Man erhält einen gelben Druck mit sehr guten Waschechtheiten.

### Beispiel 24:

a) Mercerisiertes Baumwoll-Satin wird mit einer Flotte, enthaltend 30 g/l Natriumcarbonat, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel (105),
   - 0,3 Gew.-% Hydroxyaethylcellulose und
   - 84,7 Gew.-% Wasser
   mit einem Continuous Flow Inkjet-Kopf aufgedruckt. Der Druck wird vollständig getrocknet und 8 Minuten bei 102°C im Sattdampf fixiert, kalt gespült, kochend ausgewaschen, nochmals gespült und getrocknet. Man erhält einen roten Druck mit sehr guten Waschechtheiten.

### Beispiel 25:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel (106),
   - 0,3 Gew.-% Hydroxyaethylcellulose und
   - 84,7 Gew.-% Wasser
   mit einem Continuous Flow Inkjet-Kopf aufgedruckt. Der Druck wird vollständig getrocknet und 8 Minuten bei 102°C im Sattdampf fixiert, kalt gespült, kochend ausgewaschen, nochmals gespült und getrocknet. Man erhält einen blauen Druck mit sehr guten Waschechtheiten.

### Beispiel 26:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel (107),
   - 0,3 Gew.-% Hydroxyaethylcellulose und
   - 84,7 Gew.-% Wasser
   mit einem Continuous Flow Inkjet-Kopf aufgedruckt. Der Druck wird vollständig getrocknet und 8 Minuten bei 102°C im Sattdampf fixiert, kalt gespült, kochend ausgewaschen, nochmals gespült und getrocknet. Man erhält einen blauen Druck mit sehr guten Waschechtheiten.

### Beispiel 27:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel (108),
   - 0,3 Gew.-% Hydroxyaethylcellulose und
   - 84,7 Gew.-% Wasser
   mit einem Continuous Flow Inkjet-Kopf aufgedruckt. Der Druck wird vollständig getrocknet und 8 Minuten bei 102°C im Sattdampf fixiert, kalt gespült, kochend ausgewaschen, nochmals gespült und getrocknet. Man erhält einen türkisfarbenen Druck mit sehr guten Waschechtheiten.

### Beispiel 28:

a) Mercerisiertes Baumwoll-Satin wird mit einer Flotte, enthaltend 30 g/l Natriumcarbonat, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel (109), .
   - 0,3 Gew.-% Hydroxyaethylcellulose und
   - 84,7 Gew.-% Wasser
   mit einem Continuous Flow Inkjet-Kopf aufgedruckt. Der Druck wird vollständig getrocknet und 8 Minuten bei 102°C im Sattdampf fixiert, kalt gespült, kochend ausgewaschen, nochmals gespült und getrocknet. Man erhält einen schwarzen Druck mit sehr guten Waschechtheiten.

### Beispiel 29:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% einer Mischung der Reaktivfarbstoffe der Formeln (109) und (110) im Gewichtsverhältnis von 1:1,
   - 0,3 Gew.-% Hydroxyaethylcellulose und
   - 84,7 Gew.-% Wasser
   mit einem Continuous Flow Inkjet-Kopf aufgedruckt. Der Druck wird vollständig getrocknet und 8 Minuten bei 102°C im Sattdampf fixiert, kalt gespült, kochend ausgewaschen, nochmals gespült und getrocknet. Man erhält einen schwarzen Druck mit sehr guten Waschechtheiten.

### Beispiele 30 bis 38:

Verfährt man wie in einem der Beispiele 21 bis 29 angegeben, verwendet jedoch eine Tinte, welche zusätzlich 15 Gew.-% N-Methyl-2-pyrrolidon und anstelle der angegebenen Menge Wasser eine entsprechend verringerte Menge Wasser enthält, und führt den Druck mit einem Drop-on-Demand Piezo-Inkjet-Kopf aus, so erhält man analoge Drucke mit guten Waschechtheiten.

### Beispiele 39 bis 47:

Verfährt man wie in einem der Beispiele 21 bis 29 angegeben, verwendet jedoch eine Tinte, welche zusätzlich 15 Gew.-% 1,2-Propylenglykol und anstelle der angegebenen Menge Wasser eine entsprechend verringerte Menge Wasser enthält, und führt den Druck mit einem Drop-on-Demand Piezo-lnkjet-Kopf aus, so erhält man analoge Drucke mit guten Waschechtheiten.

### Beispiele 48 bis 57:

Verfährt man wie in Beispiel 21 angegeben, verwendet jedoch anstelle der dort angegebenen Tinte eine der Tinten der folgenden Tabelle 1, so werden ebenfalls Drucke mit guten Waschechtheiten erhalten.

**Tabelle 1**

| Bsp. | Zusammensetzung der Tinte |
|---|---|
| 48 | - 10 Gew.-% des Reaktivfarbstoffs der Formel (101) |
| | - 0,3 Gew.-% Natriumalginat |
| | - 89,7 Gew.-% Wasser |
| 49 | - 20 Gew.-% des Reaktivfarbstoffs der Formel (102) |
| | - 0,3 Gew.-% Natriumalginat |
| | - 79,7 Gew.-% Wasser |
| 50 | - 15 Gew.-% des Reaktivfarbstoffs der Formel (103) |
| | - 0,3 Gew.-% Natriumalginat |
| | - 84,7 Gew.-% Wasser |
| 51 | - 15 Gew.-% des Reaktivfarbstoffs der Formel (104) |
| | - 0,3 Gew.-% Natriumalginat |
| | - 84,7 Gew.-% Wasser |
| 52 | - 15 Gew.-% des Reaktivfarbstoffs der Formel (105) |
| | - 0,3 Gew.-% Natriumalginat |
| | - 84,7 Gew.-% Wasser |
| 53 | - 15 Gew.-% des Reaktivfarbstoffs der Formel (106) |
| | - 0,3 Gew.-% Natriumalginat |
| | - 84,7 Gew.-% Wasser |
| 54 | - 15 Gew.-% des Reaktivfarbstoffs der Formel (107) |
| | - 0,3 Gew.-% Natriumalginat |
| | - 84,7 Gew.-% Wasser |
| 55 | - 15 Gew.-% des Reaktivfarbstoffs der Formel (108) |
| | - 0,3 Gew.-% Natriumalginat |
| | - 84,7 Gew.-% Wasser |
| 56 | - 15 Gew.-% des Reaktivfarbstoffs der Formel (109) |
| | - 0,3 Gew.-% Natriumalginat |
| | - 84,7 Gew.-% Wasser |
| 57 | - 15 Gew.-% einer Mischung der Reaktivfarbstoffe der Formeln (109) und (110) im Gewichtsverhältnis von 1:1 |
| | - 0,3 Gew.-% Natriumalginat |
| | - 84,7 Gew.-% Wasser |

### Beispiele 58 bis 75:

Verfährt man wie in Beispiel 20 angegeben, verwendet jedoch anstelle der dort angegebenen Tinte eine der Tinten der folgenden Tabelle 2, so werden ebenfalls Drucke mit guten Waschechtheiten erhalten.

**Tabelle 2**

| Bsp. | Zusammensetzung der Tinte |
|---|---|
| 58 | - 15 Gew.-% des Reaktivfarbstoffs der Formel (102) |
| | - 15 Gew.-% 1,2-Propylenglykol |
| | - 0,3 Gew.-% Natriumalginat |
| | - 69,7 Gew.-% Wasser |
| 59 | - 15 Gew.-% des Reaktivfarbstoffs der Formel (103) |
| | - 15 Gew.-% 1,2-Propylenglykol |
| | - 0,3 Gew.-% Natriumalginat |
| | - 69,7 Gew.-% Wasser |
| 60 | - 15 Gew.-% des Reaktivfarbstoffs der Formel (104) |
| | - 15 Gew.-% 1,2-Propylenglykol |
| | - 0,3 Gew.-% Natriumalginat |
| | - 69,7 Gew.-% Wasser |
| 61 | - 15 Gew.-% des Reaktivfarbstoffs der Formel (105) |
| | - 15 Gew.-% 1,2-Propylenglykol |
| | - 0,3 Gew.-% Natriumalginat |
| | - 69,7 Gew.-% Wasser |
| 62 | - 15 Gew.-% des Reaktivfarbstoffs der Formel (106) |
| | - 15 Gew.-% 1,2-Propylenglykol |
| | - 0,3 Gew.-% Natriumalginat |
| | - 69,7 Gew.-% Wasser |
| 63 | - 15 Gew.-% des Reaktivfarbstoffs der Formel (107) |
| | - 15 Gew.-% 1,2-Propylenglykol |
| | - 0,3 Gew.-% Natriumalginat |
| | - 69,7 Gew.-% Wasser |
| 64 | - 15 Gew.-% des Reaktivfarbstoffs der Formel (108) |
| | - 15 Gew.-% 1,2-Propylenglykol |
| | - 0,3 Gew.-% Natriumalginat |
| | - 69,7 Gew.-% Wasser |
| 65 | - 15 Gew.-% des Reaktivfarbstoffs der Formel (109) |
| | - 15 Gew.-% 1,2-Propylenglykol |
| | - 0,3 Gew.-% Natriumalginat |
| | - 69,7 Gew.-% Wasser |
| 66 | - 15 Gew.-% einer Mischung der Reaktivfarbstoffe der Formeln (109) und (110) im Gewichtsverhältnis von 1:1 |
| | - 15 Gew.-% 1,2-Propylenglykol |
| | - 0,3 Gew.-% Natriumalginat |
| | - 69,7 Gew.-% Wasser |
| 67 | - 15 Gew.-% des Reaktivfarbstoffs der Formel (102) |
| | - 15 Gew.-% N-Methyl-2-pyrrolidon |
| | - 0,3 Gew.-% Natriumalginat |
| | - 69,7 Gew.-% Wasser |
| 68 | - 15 Gew.-% des Reaktivfarbstoffs der Formel (103) |
| | - 15 Gew.-% N-Methyl-2-pyrrolidon |
| | - 0,3 Gew.-% Natriumalginat |
| | - 69,7 Gew.-% Wasser |
| 69 | - 15 Gew.-% des Reaktivfarbstoffs der Formel (104) |
| | - 15 Gew.-% N-Methyl-2-pyrrolidon |
| | - 0,3 Gew.-% Natriumalginat |
| | - 69,7 Gew.-% Wasser |
| 70 | - 15 Gew.-% des Reaktivfarbstoffs der Formel (105) |
| | - 15 Gew.-% N-Methyl-2-pyrrolidon |
| | - 0,3 Gew.-% Natriumalginat |
| | - 69,7 Gew.-% Wasser |
| 71 | - 15 Gew.-% des Reaktivfarbstoffs der Formel (106) |
| | - 15 Gew.-% N-Methyl-2-pyrrolidon |
| | - 0,3 Gew.-% Natriumalginat |
| | - 69,7 Gew.-% Wasser |
| 72 | - 15 Gew.-% des Reaktivfarbstoffs der Formel (107) |
| | - 15 Gew.-% N-Methyl-2-pyrrolidon |
| | - 0,3 Gew.-% Natriumalginat |
| | - 69,7 Gew.-% Wasser |
| 73 | - 15 Gew.-% des Reaktivfarbstoffs der Formel (108) |
| | - 15 Gew.-% N-Methyl-2-pyrrolidon |
| | - 0,3 Gew.-% Natriumalginat |
| | - 69,7 Gew.-% Wasser |
| 74 | -15 Gew.-% des Reaktivfarbstoffs der Formel (109) |
| | - 15 Gew.-% N-Methyl-2-pyrrolidon |
| | - 0,3 Gew.-% Natriumalginat |
| | - 69,7 Gew.-% Wasser |
| 75 | - 15 Gew.-% einer Mischung der Reaktivfarbstoffe der Formeln (109) und (110) im Gewichtsverhältnis von 1:1 |
| | - 15 Gew.-% N-Methyl-2-pyrrolidon |
| | - 0,3 Gew.-% Natriumalginat |
| | - 69,7 Gew.-% Wasser |

### Beispiele 76 bis 84:

Verfährt man wie in einem der Beispiele 6 bis 9 und 25 bis 29 angegeben, verwendet jedoch eine Tinte, welche zusätzlich 0,5 Gew.-% Borax und anstelle der angegebenen Menge Wasser eine entsprechend verringerte Menge Wasser enthält, so erhält man analoge Drucke mit guten Waschechtheiten.

### Beispiele 85 bis 100:

Verfährt man wie in einem der Beispiele 10, 53 bis 57, 62 bis 66 und 71 bis 75 angegeben, verwendet jedoch eine Tinte, welche zusätzlich 0,5 Gew.-% Natriumcitrat und anstelle der angegebenen Menge Wasser eine entsprechend verringerte Menge Wasser enthält, so erhält man analoge Drucke mit guten Waschechtheiten.

## Patentansprüche

1. Verfahren zum Bedrucken von textilen Fasermaterialien nach dem Tintenstrahldruck-Verfahren, **dadurch gekennzeichnet, dass** man diese Fasermaterialien mit einer wässrigen Tinte bedruckt, welche
a) mindestens einen Reaktivfarbstoff der Formeln und worin CuPhC ein Kupferphthalocyaninrest ist, und
b) 1,2-Propylenglykol, N-Methyl-2-pyrrolidon, Alginat oder einen wasserlöslichen, nichtionogenen Celluloseäther
enthält,
mit der Massgabe, dass, falls die verwendete Tinte einen Reaktivfarbstoff der Formel (1a) enthält, dieser in der Tinte zusammen mit N-Methyl-2-pyrrolidon, Alginat oder einen wasserlöslichen, nichtionogenen Celluloseäther enthalten ist.

2. Verfahren gemäss Anspruch 1, **dadurch gekennzeichnet, dass** man eine Tinte verwendet, welche mindestens einen Reaktivfarbstoff der Formeln (1a) bis (1h) enthält.

3. Verfahren gemäss einem der Ansprüche 1 und 2, **dadurch gekennzeichnet, dass** man eine Tinte verwendet, welche mindestens einen Reaktivfarbstoff der Formeln (1a) bis (1g) enthält.

4. Verfahren gemäss einem der Ansprüche 1 bis 3, **dadurch gekennzeichnet, dass** man eine Tinte verwendet, welche mindestens einen Reaktivfarbstoff der Formeln (1b) bis (1g) enthält.

5. Verfahren gemäss einem der Ansprüche 1 bis 4, **dadurch gekennzeichnet, dass** man eine Tinte verwendet, welche 5 bis 30 Gew.-% 1,2-Propylenglykol enthält.

6. Verfahren gemäss einem der Ansprüche 1 bis 4, **dadurch gekennzeichnet, dass** man eine Tinte verwendet, welche 5 bis 30 Gew.-% N-Methyl-2-pyrrolidon enthält.

7. Verfahren gemäss einem der Ansprüche 1 bis 4, **dadurch gekennzeichnet, dass** man eine Tinte verwendet, welche 0,01 bis 2 Gew.-% Alginat enthält.

8. Verfahren gemäss einem der Ansprüche 1 bis 4, **dadurch gekennzeichnet, dass** man eine Tinte verwendet, welche 0,01 bis 2 Gew.-% eines wasserlöslichen, nichtionogenen Celluloseäthers enthält.

9. Verfahren gemäss einem der Ansprüche 1 bis 8, **dadurch gekennzeichnet, dass** man eine Tinte verwendet, welche
5 bis 30 Gew.-% 1,2-Propylenglykol oder N-Methyl-2-pyrrolidon zusammen mit 0,01 bis 2 Gew.-% eines Alginats oder eines wasserlöslichen, nichtionogenen Celluloseäthers enthält.

10. Verfahren gemäss einem der Ansprüche 1 bis 9, **dadurch gekennzeichnet, dass** man eine Tinte verwendet, welche einen Gesamtgehalt an Reaktivfarbstoffen der Formeln (1a) bis (1j) von 5 bis 35 Gew.-% enthält.

11. Verfahren gemäss einem der Ansprüche 1 bis 10, **dadurch gekennzeichnet**, man eine Tinte verwendet, welche eine Viskosität von 1 bis 40 mPa·s, insbesondere 1 bis 20 mPa·s, aufweist.

12. Verfahren gemäss einem der Ansprüche 1 bis 11, **dadurch gekennzeichnet, dass** man eine Tinte verwendet, welche eine Puffersubstanz enthält.

13. Verfahren gemäss einem der Ansprüche 1 bis 12, **dadurch gekennzeichnet, dass** man cellulosische Fasermaterialien, insbesondere Baumwolle oder Viskose, bedruckt.

14. Wässrige Drucktinte für das Tintenstrahldruck-Verfahren, **dadurch gekennzeichnet, dass** sie
a) 5 bis 35 Gew.-% mindestens eines Reaktivfarbstoffes der Formeln (1a) bis (1j) gemäss Anspruch 1 und
b) 0,01 bis 2 Gew.-% eines Alginats
enthält.

15. Wässrige Drucktinte für das Tntenstrahldruck-Verfahren, **dadurch gekennzeichnet, dass** sie
a) 5 bis 35 Gew.-% mindestens eines Reaktivfarbstoffes der Formeln (1a) bis (1j) gemäss Anspruch 1,
b) 0,01 bis 2 Gew.-% eines Alginats oder eines wasserlöslichen, nichtionogenen Celluloseäthers, und
c) 5 bis 30 Gew.-% 1,2-Propylenglykol oder N-Methyl-2-pyrrolidon
enthält.

## Claims

1. A process for printing textile fibre materials in accordance with the ink-jet printing process, wherein
the fibre materials are printed with an aqueous ink comprising
a) at least one reactive dye of formulae and wherein CuPhC is a copper phthalocyanine radical, and
b) 1,2-propylene glycol, N-methyl-2-pyrrolidone, an alginate or a water-soluble, non-ionic cellulose ether,
with the proviso that when the ink used comprises a reactive dye of formula (1a), that dye is present in the ink together with N-methyl-2-pyrrolidone, an alginate or a water-soluble, non-ionic cellulose ether.

2. A process according to claim 1, wherein an ink comprising at least one reactive dye of formulae (1a) to (1h) is used.

3. A process according to either claim 1 or claim 2, wherein an ink comprising at least one reactive dye of formulae (1a) to (1g) is used.

4. A process according to any one of claims 1 to 3, wherein an ink comprising at least one reactive dye of formulae (1b) to (1g) is used.

5. A process according to any one of claims 1 to 4, wherein an ink comprising from 5 to 30 % by weight of 1,2-propylene glycol is used.

6. A process according to any one of claims 1 to 4, wherein an ink comprising from 5 to 30 % by weight of N-methyl-2-pyrrolidone is used.

7. A process according to any one of claims 1 to 4, wherein an ink comprising from 0.01 to 2 % by weight of an alginate is used.

8. A process according to any one of claims 1 to 4, wherein an ink comprising from 0.01 to 2 % by weight of a water-soluble, non-ionic cellulose ether is used.

9. A process according to any one of claims 1 to 8, wherein an ink comprising from 5 to 30 % by weight of 1,2-propylene glycol or N-methyl-2-pyrrolidone together with from 0.01 to 2 % by weight of an alginate or a water-soluble, non-ionic cellulose ether is used.

10. A process according to any one of claims 1 to 9, wherein an ink having a total content of reactive dyes of formulae (1a) to (1j) of from 5 to 35 % by weight is used.

11. A process according to any one of claims 1 to 10, wherein an ink having a viscosity of from 1 to 40 mPa·s, especially from 1 to 20 mPa·s, is used.

12. A process according to any one of claims 1 to 11, wherein an ink comprising a buffer substance is used.

13. A process according to any one of claims 1 to 12, wherein cellulosic fibre materials, especially cotton or viscose, are printed.

14. An aqueous printing ink for the ink-jet printing process, comprising
a) from 5 to 35 % by weight of at least one reactive dye of formulae (1a) to (1j) according to claim 1 and
b) from 0.01 to 2 % by weight of an alginate.

15. An aqueous printing ink for the ink-jet printing process, comprising
a) from 5 to 35 % by weight of at least one reactive dye of formulae (1a) to (1j) according to claim 1,
b) from 0.01 to 2 % by weight of an alginate or a water-soluble, non-ionic cellulose ether, and
c) from 5 to 30 % by weight of 1,2-propylene glycol or N-methyl-2-pyrrolidone.

## Revendications

1. Procédé d'impression de matières fibreuses textiles avec des colorants réactifs selon le procédé d'impression par jet d'encre, **caractérisé en ce que** ces matières fibreuses sont imprimées avec une encre aqueuse, laquelle contient
a) au moins un colorant réactif de formules et dans lesquelles CuPhC est un groupe phtalocyanine de cuivre, et
b) du 1,2-propylèneglycol, de la N-méthyl-2-pyrrolidone, un alginate ou un éther de cellulose non ionogène hydrosoluble,
à condition que, dans le cas où l'encre utilisée contient un colorant réactif de formule (1a), ce dernier soit contenu dans l'encre conjointement avec de la N-méthyl-2-pyrrolidone, un alginate ou un éther de cellulose non ionogène hydrosoluble.

2. Procédé selon la revendication 1, **caractérisé en ce que** l'on utilise une encre qui contient au moins un colorant réactif de formules (1a) à (1h).

3. Procédé selon l'une des revendications 1 et 2, **caractérisé en ce que** l'on utilise une encre qui contient au moins un colorant réactif de formules (1a) à (1g).

4. Procédé selon l'une des revendications 1 à 3, **caractérisé en ce que** l'on utilise une encre qui contient au moins un colorant réactif de formules (1b) à (1g).

5. Procédé selon l'une des revendications 1 à 4, **caractérisé en ce que** l'on utilise une encre qui contient 5% à 30% en poids de 1,2-propylèneglycol.

6. Procédé selon l'une des revendications 1 à 4, **caractérisé en ce que** l'on utilise une encre qui contient 5% à 30% en poids de N-méthyl-2-pyrrolidone.

7. Procédé selon l'une des revendications 1 à 4, **caractérisé en ce que** l'on utilise une encre qui contient 0,01% à 2% en poids d'un alginate.

8. Procédé selon l'une des revendications 1 à 4, **caractérisé en ce que** l'on utilise une encre qui contient 0,01% à 2% en poids d'un éther de cellulose non ionique hydrosoluble.

9. Procédé selon l'une des revendications 1 à 8, **caractérisé en ce que** l'on utilise une encre qui contient 5% à 30% en poids de 1,2-propylèneglycol ou de N-méthyl-2-pyrrolidone conjointement avec
0,01% à 2% en poids d'un alginate ou d'un éther de cellulose non ionogène hydrosoluble.

10. Procédé selon l'une des revendications 1 à 9, **caractérisé en ce que** l'on utilise une encre ayant une teneur totale en colorants réactifs de formules (1a) à (1j) de 5% à 35% en poids.

11. Procédé selon l'une des revendications 1 à 10, **caractérisé en ce que** l'on utilise une encre qui présente une viscosité de 1 à 40 mPa.s, en particulier de 1 à 20 mPa.s.

12. Procédé selon l'une des revendications 1 à 11, **caractérisé en ce que** l'on utilise une encre qui contient une substance tampon.

13. Procédé selon l'une des revendications 1 à 12, **caractérisé en ce que** l'on imprime des matières fibreuses cellulosiques, en particulier du coton ou de la viscose.

14. Encre d'impression aqueuse pour le procédé d'impression par jet d'encre, **caractérisée en ce qu'**elle contient
a) 5% à 35% en poids d'au moins un colorant réactif de formules (1a) à (1j) selon la revendication 1 et
b) 0,01% à 2% en poids d'un alginate.

15. Encre d'impression aqueuse pour le procédé d'impression par jet d'encre, **caractérisée en ce qu'**elle contient
a) 5% à 35% en poids d'au moins un colorant réactif de formules (1a) à (1j) selon la revendication 1 et
b) 0,01% à 2% en poids d'un alginate ou d'un éther de cellulose non ionogène hydrosoluble et
c) 5% à 30% en poids de 1,2-propylèneglycol ou de N-méthyl-2-pyrrolidone.
